# FASCICULE DE BREVET EUROPEEN

(11) **EP 3 800 511 B1**
(45) Date de publication et mention de la délivrance du brevet: **18.05.2022**
(21) Numéro de dépôt: 19201109.6
(22) Date de dépôt: 02.10.2019
(51) Int. Cl.: C22C 5/00, C22C 5/04, C22C 30/02, G04B 13/02, G04B 43/00, C22C 5/06, C22C 5/02

(54) **AXE DE PIVOTEMENT D'UN ORGANE RÉGLANT**
SCHWENKACHSE EINES REGULIERORGANS
PIVOTING SHAFT FOR A REGULATING ORGAN

(43) Date de publication de la demande: 07.04.2021
(73) Titulaire: Nivarox-FAR S.A., 2400 Le Locle (CH)
(72) Inventeur: CHARBON, Christian, 2054 Chézard-St-Martin (CH)
(74) Mandataire: ICB SA

(56) Documents cités:
- CH-A1- 714 594

## Description

### Domaine de l'invention

L'invention se rapporte à une pièce pour mouvement d'horlogerie et notamment à un composant horloger amagnétique pour un mouvement d'horlogerie mécanique et notamment à un axe de balancier, une tige d'ancre et un pignon d'échappement amagnétiques.

### Arrière-plan de l'invention

La fabrication d'un composant horloger comprenant au moins une partie présentant la forme d'une pièce de révolution, tel qu'un axe de pivotement horloger, consiste, à partir d'une barre en acier trempable, à réaliser des opérations d'usinage par enlèvement de copeaux, telles que le décolletage, pour définir différentes surfaces actives (portée, épaulement, pivots etc.) puis à soumettre le composant horloger usiné à des opérations de traitement thermique comprenant au moins une trempe pour améliorer la dureté dudit composant et un ou plusieurs revenus pour en améliorer la ténacité. Dans le cas des axes de pivotement, les opérations de traitements thermiques peuvent être suivies d'une opération de roulage des pivots des axes, opération consistant à polir les pivots pour les amener aux dimensions requises. Au cours de l'opération de roulage la dureté ainsi que la rugosité des pivots sont encore améliorées. On notera que cette opération de roulage est très difficile voire impossible à réaliser avec la plupart des matériaux dont la dureté est faible c'est-à-dire inférieure à 600HV.

Les axes de pivotement, par exemple les axes de balancier, utilisés classiquement dans les mouvements d'horlogerie mécaniques sont réalisés dans des nuances d'aciers de décolletage qui sont généralement des aciers martensitiques au carbone incluant du plomb et des sulfures de manganèse pour améliorer leur usinabilité. Un acier de ce type désigné 20AP est typiquement utilisé pour ces applications.

Ce type de matériau a l'avantage d'être facilement usinable, en particulier d'être apte au décolletage et présente, après des traitements de trempe et de revenu, des propriétés mécaniques élevées très intéressantes pour la réalisation d'axes de pivotement horlogers. Ces aciers présentent en particulier une résistance à l'usure et une dureté après traitement thermique élevées. Typiquement la dureté des pivots d'un axe réalisé en acier 20AP peut atteindre une dureté dépassant les 700HV après traitement thermique et roulage.

Bien que fournissant des propriétés mécaniques satisfaisantes pour les applications horlogères décrites ci-dessus, ce type de matériau présente l'inconvénient d'être magnétique et de pouvoir perturber la marche d'une montre après avoir été soumis à un champ magnétique, et ce notamment lorsque ce matériau est utilisé pour la réalisation d'un axe de balancier coopérant avec un balancier spiral en matériau ferromagnétique. Ce phénomène est bien connu de l'homme du métier. On notera également que ces aciers martensitiques sont également sensibles à la corrosion.

Des essais pour tenter de remédier à ces inconvénients ont été menés avec des aciers inoxydables austénitiques qui présentent la particularité d'être amagnétiques c'est-à-dire du type paramagnétique ou diamagnétique ou antiferromagnétique. Toutefois, ces aciers austénitiques présentent une structure cristallographique ne permettant pas de les tremper et d'atteindre des duretés et donc des résistances à l'usure compatibles avec les exigences requises pour la réalisation d'axes de pivotement horlogers. Un moyen d'augmenter la dureté de ces aciers est l'écrouissage, toutefois cette opération de durcissement ne permet pas d'obtenir des duretés supérieures à 500HV. Par conséquent, dans le cadre de pièces nécessitant une grande résistance à l'usure par frottement et devant avoir des pivots ne présentant pas ou peu de risque de déformation, l'utilisation de ce type d'aciers reste limitée.

On connait également de la demande CH 714 594 des axes de pivotements réalisés en alliage à base de palladium, d'argent et de cuivre éventuellement allié jusqu'à 2% d'un ou plusieurs éléments choisis parmi le rhénium, le ruthénium, l'or ou le platine. Toutefois, de tels alliages sont sensibles à la corrosion, au ternissement et présentent par conséquent une résistance à l'usure limitée.

Le but de la présente invention est de pallier tout ou partie des inconvénients cités précédemment en proposant un composant horloger notamment un axe de pivotement horloger et plus particulièrement un axe de pivotement d'un organe réglant d'un mouvement horloger permettant à la fois de limiter la sensibilité aux champs magnétiques et d'obtenir une dureté améliorée compatible avec les exigences de résistance à l'usure et aux chocs dans le domaine horloger.

L'invention a également pour but de fournir un composant horloger amagnétique ayant une résistance à la corrosion améliorée.

L'invention a encore pour but de fournir un composant horloger amagnétique qui puisse être fabriqué de manière simple et économique.

A cet effet, l'invention se rapporte à un composant horloger pour mouvement horloger comprenant au moins une partie usinée par enlèvement de copeaux et notamment à un axe de pivotement d'un organe réglant d'un mouvement mécanique horloger réalisé dans un alliage comprenant (ou consistant) en poids :
- entre 25% et 55% de palladium,
- entre 25% et 55% d'argent,
- entre 10% et 30% de cuivre,
- entre 0.5% et 5% de zinc,
de l'or et du platine avec un pourcentage total de ces deux éléments compris entre 5% et 25%,
- entre 0% et 1% d'un ou plusieurs éléments choisis parmi bore et nickel,
- entre 0% et 3% d'un ou plusieurs éléments choisis parmi le rhénium et le ruthénium
- au maximum 0,1% d'un ou plusieurs éléments choisis parmi l'iridium, l'osmium, et le rhodium et
- au maximum 0,2% d'autres impuretés les quantités respectives des composants étant telles qu'additionnées entre elles, atteignent 100%.

Un tel composant horloger permet de cumuler les avantages comme la faible sensibilité aux champs magnétiques, ainsi qu'une dureté et une bonne résistance à la corrosion tout en conservant une bonne ténacité générale. Par ailleurs, l'utilisation d'un alliage amagnétique tel que défini ci-dessus est avantageuse dans la mesure où ce dernier présente une bonne usinabilité. Par ailleurs, grâce à la proportion sélectionnée de rhénium, ruthénium, or et/ou platine, on confère au composant des propriétés autolubrifiantes particulièrement intéressantes pour la réalisation d'axes horlogers. En effet, la somme de ces éléments supérieure ou égale à 15% en poids permet d'améliorer la résistance à l'oxydation, qui se traduit par une meilleure tenue à l'usure de la partie du composant en frottement contre un autre composant et ce particulièrement à sec. En particulier, on observe une meilleure tenue à l'usure des pivots de l'axe horloger en frottement contre typiquement le rubis dans un palier.

Avantageusement, l'alliage comprend en poids :
- entre 30% et 40% de palladium,
- entre 25% et 35% d'argent,
- entre 10% et 18% de cuivre,
- entre 0.5% et 1.5% de zinc,
de l'or et du platine avec un pourcentage total de ces deux éléments compris entre 16% et 24% et plus préférentiellement entre 8 et 12% d'or et 8 et 12% de platine avec un pourcentage total de rhénium et ruthénium compris entre 0 et 6% en poids.

Selon un mode de réalisation préféré, l'alliage de l'invention est constitué en poids de 35 % de palladium, 30% d'argent, 14% de cuivre, 10% d'or, 10% de platine et 1% de zinc.

Il est possible d'améliorer la dureté au moins de la partie usinée par enlèvement de copeaux.

Selon une première variante de réalisation, au moins la partie usinée par enlèvement de copeaux est traitée thermiquement par un traitement du type par précipitation, c'est-à-dire un traitement permettant la libération contrôlée de constituants pour former des agrégats de précipités (durcissement structural), un tel traitement permet d'atteindre des duretés de l'ordre de 290 HV.

Selon une autre variante de réalisation, au moins la partie usinée par enlèvement de copeaux subit un traitement mécanique d'écrouissage suivi d'un traitement thermique de durcissement structural, un tel traitement permet d'atteindre des duretés de l'ordre de 370 HV.

Selon encore une autre variante de réalisation, au moins la partie usinée par enlèvement de copeaux comprend une couche de durcissement déposée sur une surface externe de ladite partie.

Enfin l'invention se rapporte à un procédé de fabrication d'un composant horloger pour mouvement horloger comprenant au moins une partie usinée par enlèvement de copeaux et notamment à un axe de pivotement d'un organe réglant d'un mouvement mécanique horloger, le procédé comportant les étapes suivantes :
a) se munir d'un élément usinable par enlèvement de copeaux, ledit élément étant réalisé en un alliage amagnétique comprenant en poids : entre 25% et 55% de palladium, entre 25% et 55% d'argent, entre 10% et 30% de cuivre, entre 0.5% et 5% de zinc, de l'or et du platine avec un pourcentage total de ces deux éléments compris entre 15% et 25%, entre 0% et 1% d'un ou plusieurs éléments choisis parmi bore et nickel, entre 0% et 3% d'un ou plusieurs éléments choisis parmi le rhénium et le ruthénium, au maximum 0,1% d'un ou plusieurs éléments choisis parmi l'iridium, l'osmium, et le rhodium et au maximum 0,2% d'autres impuretés, les quantités respectives des composants étant telles qu'additionnées entre elles, atteignent 100%
b) usiner par enlèvement de copeaux ledit composant horloger pour former au moins la partie dudit composant horloger usinée par enlèvement de copeaux et réalisée en ledit alliage amagnétique.

Pour améliorer la dureté au moins de la partie usinée par enlèvement de copeaux, le procédé de l'invention peuvent comprendre selon une variante une étape e) de dépôt d'une couche de durcissement au moins sur une surface externe de ladite partie usinée par enlèvement de copeaux.

Alternativement et comme mentionné plus haut le procédé de l'invention peut comprendre une étape de traitement de durcissement structural de l'élément usinable par enlèvement de copeaux, typiquement un élément sous forme de barre, ou un traitement de durcissement structural du composant horloger issu de l'usinage.

Selon encore une autre alternative, le procédé de l'invention peut comprendre une étape de traitement mécanique d'écrouissage de l'élément usinable par enlèvement de copeaux, typiquement un élément sous forme de barre suivi d'une étape de durcissement structural de cet élément usinable ou d'un traitement de durcissement structural du composant horloger issu de l'usinage de l'élément usinable écroui.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'un composant horloger, et plus précisément d'un axe de balancier, selon l'invention ; et
- la figure 2 est une coupe partielle d'une partie usinée par enlèvement de copeaux du composant horloger selon une variante de l'invention après une opération de dépôt d'une couche de durcissement et après une opération de roulage ou de polissage. Plus précisément, la figure 2 est une coupe partielle d'un des pivots de l'axe selon la figure 1.

### Description détaillée des modes de réalisation préférés

Dans la présente description, le terme alliage « amagnétique » signifie un alliage paramagnétique ou diamagnétique ou antiferromagnétique, dont la perméabilité magnétique est inférieure ou égale à 1.01.

Le terme « usinage par enlèvement de copeaux » désigne toute opération de mise en forme par enlèvement de matière destinée à conférer à une pièce des dimensions et un état de surface situés dans une fourchette de tolérance donnée. De telles opérations sont par exemple le décolletage, le fraisage ou toute autre technique connue de l'homme du métier.

L'invention se rapporte à une pièce pour mouvement d'horlogerie et notamment à composant horloger amagnétique, tel qu'un axe de pivotement, pour un mouvement d'horlogerie mécanique.

L'invention sera décrite ci-après dans le cadre d'une application à un axe de balancier amagnétique 1 tel que représenté à la figure 1. Bien évidemment, d'autres types d'axes de pivotement horlogers sont envisageables comme par exemple des axes de mobiles horlogers, typiquement des pignons d'échappement, ou encore des tiges d'ancre. Les pièces de ce type présentent au niveau du corps des diamètres inférieurs de préférence à 2 mm, et des pivots de diamètre inférieur de préférence à 0.2 mm, avec une précision de quelques microns. D'autres composants horlogers envisageables sont encore des vis, des tiges de remontoir, des pitons, etc., et peuvent présenter des dimensions similaires à celles indiquées ci-dessus pour les axes.

En se référant à la figure 1, on peut voir un axe de balancier 1 selon l'invention qui comporte une pluralité de sections 2 de diamètres différents, formées de préférence par décolletage ou toute autre technique d'usinage par enlèvement de copeaux, et définissant classiquement des portées 2a et des épaulements 2b arrangés entre deux portions d'extrémité définissant deux pivots 3. Ces pivots sont destinés à venir chacun pivoter dans un palier, typiquement dans un orifice d'une pierre ou rubis.

Selon l'invention, au moins une partie du composant horloger et, dans l'exemple illustré au moins un pivot 3, est réalisé dans un alliage 4 métallique amagnétique afin de limiter sa sensibilité aux champs magnétiques. Cet alliage est constitué ou comprend en poids :
- entre 25% et 55% de palladium,
- entre 25% et 55% d'argent,
- entre 10% et 30% de cuivre,
- entre 0.5% et 5% de zinc,
de l'or et du platine avec un pourcentage total de ces deux éléments compris entre 15% et 25%,
- entre 0% et 1% d'un ou plusieurs éléments choisis parmi bore et nickel,
- entre 0% et 3% d'un ou plusieurs éléments choisis parmi le rhénium et le ruthénium
- au maximum 0,1% d'un ou plusieurs éléments choisis parmi l'iridium, l'osmium, et le rhodium et
- au maximum 0,2% d'autres impuretés les quantités respectives des composants étant telles qu'additionnées entre elles, elles ne dépassent pas les 100%.

Avantageusement, l'alliage est constitué ou comprend en poids :
- entre 30% et 40% de palladium,
- entre 25% et 35% d'argent,
- entre 10% et 18% de cuivre,
- entre 0.5% et 1.5% de zinc,
- entre 8 et 12% d'or et 8 et 12% de platine avec une proportion de rhénium et ruthénium comprise entre 0 et 6% en poids.

Selon un mode de réalisation encore plus préféré, l'alliage de l'invention comprend en poids:
- entre 34% et 36% de palladium,
- entre 29% et 31% d'argent,
- entre 13,5% et 14,5% de cuivre,
- entre 0.8% et 1,2% de zinc,
- entre 9,5% et 10,5% d'or
- entre 9,5% et 10,5% de platine,
- au maximum 0,1% d'un ou plusieurs éléments choisis parmi l'iridium, l'osmium, le rhodium et le ruthénium et
- au maximum 0,2% d'autres impuretés, les quantités respectives des composants étant telles qu'additionnées entre elles, atteignent 100%.

Selon un mode de réalisation encore plus préféré, l'alliage de l'invention est constitué en poids de 35 % de palladium, 30% d'argent, 14% de cuivre, 10% d'or, 10% de platine et 1% de zinc. La présente invention se rapporte également au procédé de fabrication du composant horloger pour mouvement horloger et notamment de l'axe de pivotement d'un organe réglant d'un mouvement mécanique horloger comportant les étapes suivantes :
a) se munir d'un élément usinable par enlèvement de copeaux, ledit élément étant réalisé en un alliage amagnétique comprenant en poids : entre 25% et 55% de palladium, entre 25% et 55% d'argent, entre 10% et 30% de cuivre, entre 0.5% et 5% de zinc, de l'or et du platine avec un pourcentage total de ces deux éléments compris entre 15% et 25%, entre 0% et 1% d'un ou plusieurs éléments choisis parmi bore et nickel, entre 0% et 3% d'un ou plusieurs éléments choisis parmi le rhénium et le ruthénium, au maximum 0,1% d'un ou plusieurs éléments choisis parmi l'iridium, l'osmium, et le rhodium et au maximum 0,2% d'autres impuretés, les quantités respectives des composants étant telles qu'additionnées entre elles, atteignent 100%
b) usiner par enlèvement de copeaux ledit composant horloger pour former au moins une partie dudit composant horloger usinée par enlèvement de copeaux et réalisée en ledit alliage amagnétique.

Le procédé peut en outre comporter, après l'étape d'usinage b), une étape c) de traitement de finition de surface tel qu'un roulage et/ou un polissage.

Le procédé peut en outre comporter une étape d) de traitement thermique, typiquement de durcissement structural, visant à augmenter la dureté de l'alliage jusqu'à une dureté comprise entre 350 et 550 HV1. Ce traitement thermique est réalisé à une température comprise entre 350 et 450°C pendant un temps compris entre 30 minutes et 3 heures, plus particulièrement entre 30 minutes et 1h30.

Le traitement thermique de durcissement structural de l'étape d) peut être réalisé avant l'étape b) (directement sur élément usinable par enlèvement de copeaux de l'alliage amagnétique de l'invention, typiquement sous forme de barre) si l'usinage nécessite une dureté élevée. Cependant, il est préférentiellement réalisé après l'usinage de l'étape b) et avant l'étape c).

Le traitement thermique de l'étape d) peut être précédé d'un traitement mécanique d'écrouissage de l'élément usinable par enlèvement de copeaux de l'alliage amagnétique de l'invention, typiquement sous forme de barre.

En référence à la figure 2, le procédé peut en outre comporter une étape e) de dépôt d'une couche de durcissement 5 au moins sur une surface externe de ladite partie 3 usinée par enlèvement de copeaux à l'étape b) et ce avant ou après l'étape c) et après l'étape d) le cas échéant. Préférentiellement, la couche de durcissement est réalisée dans un matériau choisi parmi le groupe comprenant du Ni et du NiP.

Le taux de phosphore peut être compris entre 0 (Ni pur alors) et 15% en poids. De préférence, le taux de phosphore est soit moyen et compris entre 6 et 9% en poids, soit élevé et compris entre 9 et 12% en poids. Le dépôt de la couche de durcissement peut être réalisé par dépôts PVD, CVD, ALD, galvanique et chimique, et de préférence chimique. De manière préférée, la couche 5 a une épaisseur comprise entre 0.5 et 10 µm , de préférence entre 1 et 5 µm et plus préférentiellement entre 1 et 2 µm. Cette couche de durcissement permet d'obtenir une excellente tenue aux chocs dans les zones de contrainte principales.

## Revendications

1. Composant horloger pour mouvement horloger, et notamment axe de pivotement d'un organe réglant d'un mouvement mécanique horloger, réalisé dans un alliage comprenant en poids :
- entre 25% et 55% de palladium,
- entre 25% et 55% d'argent,
- entre 10% et 30% de cuivre,
- entre 0.5% et 5% de zinc,
de l'or et du platine avec un pourcentage total de ces deux éléments compris entre 5% et 25%,
- entre 0% et 1% d'un ou plusieurs éléments choisis parmi bore et nickel,
- entre 0% et 3% d'un ou plusieurs éléments choisis parmi le rhénium et le ruthénium
- au maximum 0,1% d'un ou plusieurs éléments choisis parmi l'iridium, l'osmium, et le rhodium et
- au maximum 0,2% d'autres impuretés, les quantités respectives des composants étant telles qu'additionnées entre elles, atteignent 100%.

2. Composant horloger selon la revendication 1, **caractérisé en ce que** l'alliage comprend en poids entre 30% et 40% de palladium.

3. Composant horloger selon l'une des revendications précédentes, **caractérisé en ce que** l'alliage comprend en poids entre 25% et 35% d'argent.

4. Composant horloger selon l'une des revendications précédentes, **caractérisé en ce que** l'alliage comprend en poids entre 10% et 18% de cuivre.

5. Composant horloger selon l'une des revendications précédentes, **caractérisé en ce que** l'alliage comprend en poids entre 0.5% et 1.5% de zinc.

6. Composant horloger selon l'une des revendications précédentes, **caractérisé en ce que** l'alliage comprend en poids de l'or et du platine avec un pourcentage total de ces deux éléments compris entre 16% et 24%.

7. Composant horloger selon l'une des revendications précédentes, **caractérisé en ce que** l'alliage comprend en poids entre 8 et 12% d'or et 8 et 12% de platine avec une proportion totale de rhénium et ruthénium comprise entre 0 et 6% en poids.

8. Composant horloger selon la revendication 1, réalisé dans un alliage comprenant en poids :
- entre 34% et 36% de palladium,
- entre 29% et 31% d'argent,
- entre 13,5% et 14,5% de cuivre,
- entre 0.8% et 1,2% de zinc,
- entre 9,5% et 10,5% d'or
- entre 9,5% et 10,5% de platine,
- au maximum 0,1% d'un ou plusieurs éléments choisis parmi l'iridium, l'osmium, le rhodium et le ruthénium et
- au maximum 0,2% d'autres impuretés les quantités respectives des composants étant telles qu'additionnées entre elles, atteignent 100%.

9. Composant horloger selon l'une des revendications précédentes, **caractérisé en ce qu'**il comprend au moins une partie (3) usinée par enlèvement de copeaux, ladite partie (3) comprenant sur sa surface externe une couche de durcissement (5).

10. Composant horloger selon la revendication 9, **caractérisé en ce que** la couche de durcissement (5) est réalisée dans un matériau choisi parmi le groupe comprenant du Ni et du NiP.

11. Composant horloger selon l'une des revendications précédentes, **caractérisé en ce que** ledit axe est un axe de balancier (1), un axe d'ancre ou un axe de mobile d'échappement.

12. Composant horloger selon l'une des revendications précédentes, **caractérisé en ce que** l'alliage présente une dureté Vickers de 350 HV à 550 HV.

13. Mouvement mécanique pour une pièce d'horlogerie, **caractérisé en ce qu'**il comprend un composant horloger selon l'une des revendications précédentes.

14. Procédé de fabrication d'un composant horloger pour mouvement horloger, et notamment d'un axe de pivotement d'un organe réglant d'un mouvement mécanique horloger, comprenant au moins une partie usinée par enlèvement de copeaux, le procédé comportant les étapes suivantes :
a) se munir d'un élément usinable par enlèvement de copeaux, ledit élément étant réalisé en un alliage amagnétique comprenant en poids : entre 25% et 55% de palladium, entre 25% et 55% d'argent, entre 10% et 30% de cuivre, entre 0.5% et 5% de zinc, de l'or et du platine avec un pourcentage total de ces deux éléments compris entre 15% et 25%, entre 0% et 1% d'un ou plusieurs éléments choisis parmi bore et nickel, entre 0% et 3% d'un ou plusieurs éléments choisis parmi le rhénium et le ruthénium, au maximum 0,1% d'un ou plusieurs éléments choisis parmi l'iridium, l'osmium, et le rhodium et au maximum 0,2% d'autres impuretés, les quantités respectives des composants étant telles qu'additionnées entre elles, atteignent 100%
b) usiner par enlèvement de copeaux ledit composant horloger pour former au moins la partie dudit composant horloger usinée par enlèvement de copeaux et réalisée en ledit alliage amagnétique.

15. Procédé de fabrication selon la revendication 14, **caractérisé en ce qu'**il comprend en outre une étape d) de traitement thermique de durcissement.

16. Procédé de fabrication selon la revendication précédente, **caractérisé en ce que** l'étape d) de traitement thermique de durcissement est réalisée à une température comprise entre 350°C à 450°C pendant un temps compris entre 30 minutes et 3 heures, plus particulièrement entre 30 minutes et 1h30.

17. Procédé selon l'une des revendications 14 à 16, **caractérisé en ce qu'**il comprend une étape e) de dépôt d'une couche de durcissement (5) au moins sur une surface externe de ladite partie (3) usinée par enlèvement de copeaux.

18. Procédé selon la revendication précédente, **caractérisé en ce que** la couche de durcissement (5) est réalisée dans un matériau choisi parmi le groupe comprenant du Ni et du NiP.

19. Procédé selon l'une des revendications 14 à 18, **caractérisé en ce qu'**il comporte une étape c) de roulage et/ou de polissage sur ladite partie (3) usinée par enlèvement de copeaux après l'étape b), après l'étape d) ou après l'étape e).

## Patentansprüche

1. Uhrmacherkomponente für ein Uhrwerk, und insbesondere Schwenkachse eines Regulierorgans eines mechanischen Uhrwerks, welche aus einer Legierung gefertigt ist, die in Gewicht Folgendes umfasst:
- zwischen 25 % und 55 % an Palladium,
- zwischen 25 % und 55 % an Silber,
- zwischen 10 % und 30 % an Kupfer,
- zwischen 0,5 % und 5 % an Zink,
Gold und Platin mit einem Gesamtprozentsatz dieser beiden Elemente, der zwischen 5 % und 25 % liegt,
- zwischen 0 % und 1 % eines oder mehrerer Elemente, die aus Bor und Nickel ausgewählt sind,
- zwischen 0 % und 3 % eines oder mehrerer Elemente, die aus Rhenium und Ruthenium ausgewählt sind
- höchstens 0,1 % eines oder mehrerer Elemente, die aus Iridium, Osmium und Rhodium ausgewählt sind, und
- höchstens 0,2 % anderer Verunreinigungen, wobei die jeweiligen Mengen der Komponenten derart sind, dass sie miteinander addiert 100 % erreichen.

2. Uhrmacherkomponente nach Anspruch 1, **dadurch gekennzeichnet, dass** die Legierung in Gewicht zwischen 30 % und 40 % an Palladium umfasst.

3. Uhrmacherkomponente nach einem der vorstehenden Ansprüche, **dadurch gekennzeichnet, dass** die Legierung in Gewicht zwischen 25 % und 35 % an Silber umfasst.

4. Uhrmacherkomponente nach einem der vorstehenden Ansprüche, **dadurch gekennzeichnet, dass** die Legierung in Gewicht zwischen 10 % und 18 % an Kupfer umfasst.

5. Uhrmacherkomponente nach einem der vorstehenden Ansprüche, **dadurch gekennzeichnet, dass** die Legierung in Gewicht zwischen 0,5 % und 1,5 % an Zink umfasst.

6. Uhrmacherkomponente nach einem der vorstehenden Ansprüche, **dadurch gekennzeichnet, dass** die Legierung in Gewicht Gold und Platin mit einem Gesamtprozentsatz dieser beiden Elemente umfasst, der zwischen 16 % und 24 % liegt.

7. Uhrmacherkomponente nach einem der vorstehenden Ansprüche, **dadurch gekennzeichnet, dass** die Legierung in Gewicht zwischen 8 und 12% an Gold und 8 und 12% an Platin mit einem Gesamtanteil an Rhenium und Ruthenium umfasst, der zwischen 0 und 6 Gew.-% liegt.

8. Uhrmacherkomponente nach Anspruch 1, die aus einer Legierung gefertigt ist, die in Gewicht Folgendes umfasst:
- zwischen 34 % und 36 % an Palladium,
- zwischen 29 % und 31 % an Silber,
- zwischen 13,5 % und 14,5 % an Kupfer,
- zwischen 0,8 % und 1,2 % an Zink,
- zwischen 9,5 % und 10,5 % an Gold
- zwischen 9,5 % und 10,5 % an Platin,
- höchstens 0,1 % eines oder mehrerer Elemente, die aus Iridium, Osmium, Rhodium und Ruthenium ausgewählt sind, und
- höchstens 0,2 % anderer Verunreinigungen, wobei die jeweiligen Mengen der Komponenten derart sind, dass sie miteinander addiert 100 % erreichen.

9. Uhrmacherkomponente nach einem der vorstehenden Ansprüche, **dadurch gekennzeichnet, dass** sie mindestens einen durch Zerspanen bearbeiteten Teil (3) umfasst, wobei der Teil (3) auf seiner Außenoberfläche eine Härtungsschicht (5) umfasst.

10. Uhrmacherkomponente nach Anspruch 9, **dadurch gekennzeichnet, dass** die Härtungsschicht (5) aus einem Werkstoff gefertigt ist, der aus der Gruppe ausgewählt wird, die Ni und NiP umfasst.

11. Uhrmacherkomponente nach einem der vorstehenden Ansprüche, **dadurch gekennzeichnet, dass** die Achse eine Unruhachse (1), eine Ankerachse oder eine Hemmungsdrehteilachse ist.

12. Uhrmacherkomponente nach einem der vorstehenden Ansprüche, **dadurch gekennzeichnet, dass** die Legierung eine Vickers-Härte von 350 HV bis 550 HV aufweist.

13. Mechanisches Uhrwerk für ein Uhrmachereistück, **dadurch gekennzeichnet, dass** es eine Uhrmacherkomponente nach einem der vorstehenden Ansprüche umfasst.

14. Verfahren zur Herstellung einer Uhrmacherkomponente für ein Uhrwerk, und insbesondere einer Schwenkachse eines Regulierungsorgans eines mechanischen Uhrwerks, die mindestens einen durch Zerspanen bearbeiteten Teil umfasst, wobei das Verfahren die folgenden Schritte beinhaltet:
a) Bereitstellen eines durch Zerspanen bearbeitbaren Elements, wobei das Element aus einer antimagnetischen Legierung gefertigt ist, die in Gewicht Folgendes umfasst: zwischen 25 % und 55 % an Palladium, zwischen 25 % und 55 % an Silber, zwischen 10 % und 30 % an Kupfer, zwischen 0,5 % und 5 % an Zink, Gold und Platin mit einem Gesamtprozentsatz dieser beiden Elemente, der zwischen 15 % und 25 % liegt, zwischen 0 % und 1 % eines oder mehrerer Elemente, ausgewählt aus Bor und Nickel, zwischen 0 % und 3 % eines oder mehrerer Elemente, ausgewählt aus Rhenium und Ruthenium, höchstens 0,1 % eines oder mehrerer Elemente, ausgewählt aus Iridium, Osmium und Rhodium, und höchstens 0,2 % anderer Verunreinigungen, wobei die jeweiligen Mengen der Komponenten derart sind, dass sie miteinander addiert 100 % erreichen
b) Bearbeiten durch Zerspanen der Uhrmacherkomponente, um mindestens den Teil der Uhrmacherkomponente, der durch Zerspanen bearbeitet, und aus der antimagnetischen Legierung gefertigt wird, zu bilden.

15. Verfahren zur Herstellung nach Anspruch 14, **dadurch gekennzeichnet, dass** es weiter einen Schritt d) einer Wärmebehandlung zum Härten umfasst.

16. Verfahren zur Herstellung nach dem vorstehenden Anspruch, **dadurch gekennzeichnet, dass** der Schritt d) einer Wärmebehandlung zum Härten bei einer Temperatur, die zwischen 350 °C bis 450 °C liegt, eine Zeit lang durchgeführt wird, die zwischen 30 Minuten und 3 Stunden, genauer zwischen 30 Minuten und 1 Stunde 30 liegt.

17. Verfahren nach einem der Ansprüche 14 bis 16, **dadurch gekennzeichnet, dass** es einen Schritt e) des Abscheidens einer Härtungsschicht (5) mindestens auf einer Außenoberfläche des durch Zerspanen bearbeiteten Teils (3) umfasst.

18. Verfahren nach dem vorstehenden Anspruch, **dadurch gekennzeichnet, dass** die Härtungsschicht (5) aus einem Werkstoff gefertigt ist, der aus der Gruppe ausgewählt wird, die Ni und NiP umfasst.

19. Verfahren nach einem der Ansprüche 14 bis 18, **dadurch gekennzeichnet, dass** es einen Schritt c) des Rollierens und/oder Polierens auf dem durch Zerspanen bearbeiteten Teil (3) nach dem Schritt b), nach dem Schritt d) oder nach dem Schritt e) beinhaltet.

## Claims

1. Timepiece component for a timepiece movement, and notably a pivot arbor of a regulating member of a mechanical timepiece movement, made of an alloy comprising by weight:
- between 25% and 55% of palladium,
- between 25% and 55% of silver,
- between 10% and 30% of copper,
- between 0.5% and 5% of zinc,
gold and platinum with a total percentage of these two elements comprised between 5% and 25%,
- between 0% and 1% of one or more elements chosen from among boron and nickel,
- between 0% and 3% of one or more elements chosen from among rhenium and ruthenium,
- no more than 0.1% of one or more elements chosen from among iridium, osmium and rhodium, and
- no more than 0.2% of other impurities, the respective quantities of the components being such that, together, they add up to 100%.

2. Timepiece component according to claim 1, **characterized in that** the alloy contains by weight between 30% and 40% of palladium.

3. Timepiece component according to claim 1, **characterized in that** the alloy contains by weight between 25% and 35% of silver.

4. Timepiece component according to any of the preceding claims, **characterized in that** the alloy contains by weight between 10% and 18% of copper.

5. Timepiece component according to any of the preceding claims, **characterized in that** the alloy contains by weight between 0.5% and 1.5% of zinc.

6. Timepiece component according to any of the preceding claims, **characterized in that** the alloy contains gold and platinum with a total percentage by weight of said two elements comprised between 16% and 24%.

7. Timepiece component according to any of the preceding claims, **characterized in that** the alloy contains by weight between 8 and 12% of gold and 8 and 12% of platinum with a total proportion of rhenium and ruthenium comprised between 0 and 6% by weight.

8. Timepiece component according to claim 1, made of an alloy containing by weight:
- between 34% and 36% of palladium,
- between 29% and 31% of silver,
- between 13.5% and 14.5% of copper,
- between 0.8% and 1.2% of zinc,
- between 9.5% and 10.5% of gold
- between 9.5% and 10.5% of platinum,
- no more than 0.1% of one or more elements chosen from among iridium, osmium, rhodium and ruthenium and
- no more than 0.2% of other impurities, the respective quantities of the components being such that, together, they add up to 100%.

9. Timepiece component according to any of the preceding claims, **characterized in that** the component comprises at least one part (3) machined by chip removal, said part (3) comprising a hardening layer (5) on the external surface thereof.

10. Timepiece component according to claim 9, **characterized in that** the hardening layer (5) is made of a material chosen from the group including Ni and NiP.

11. Timepiece component according to any of the preceding claims, **characterized in that** said arbor is a balance staff (1), a pallet staff or an escape wheel arbor.

12. Timepiece component according to any of the preceding claims, **characterized in that** the alloy has a Vickers hardness of 350 HV to 550 HV.

13. Mechanical movement for a timepiece, **characterized in that** the movement includes a timepiece component according to any of the preceding claims.

14. Method for manufacturing a timepiece component for a timepiece movement, and notably a pivot arbor of a regulating member of a mechanical timepiece movement, comprising at least one part machined by chip removal, the method comprising the following steps:
a) taking an element machinable by chip removal, said element being made of a non-magnetic alloy containing by weight: between 25% and 55% of palladium, between 25% and 55% of silver, between 10% and 30% of copper, between 0.5% and 5% of zinc, gold and platinum with a total percentage of these two elements comprised between 15% and 25%, between 0% and 1% of one or more elements chosen from among boron and nickel, between 0% and 3% of one or more elements chosen from among rhenium and ruthenium, at most 0.1% of one or more elements chosen from among iridium, osmium and rhodium, and at most 0.2% of other impurities, the respective quantities of the components being such that, together, they add up to 100%
b) chip removal machining said timepiece component to form at least the part of said timepiece component that is machined by chip removal and made of said non-magnetic alloy.

15. Manufacturing method according to claim 14, **characterized in** the method further includes a heat hardening step d).

16. Manufacturing method according to the preceding claim, **characterized in that** heat hardening step d) is performed at a temperature comprised between 350°C and 450°C for a time comprised between 30 minutes and 3 hours, more particularly between 30 minutes and 1 hour 30 minutes.

17. Method according to any of claims 14 to 16, **characterized in that** the method includes a step e) of depositing a hardening layer (5) at least on an outer surface (5) of said part (3) machined by chip removal.

18. Method according to the preceding claim, **characterized in that** hardening layer (5) is made of a material chosen from the group including Ni and NiP.

19. Method according to any of claims 14 to 18, **characterized in that** the method includes a rolling and/or polishing step c) performed on said part (3) machined by chip removal after step b), after step d) or after step e).
